# FASCICULE DE BREVET EUROPEEN

(11) **EP 1 194 513 B1**
(45) Date de publication et mention de la délivrance du brevet: **02.04.2003**
(21) Numéro de dépôt: 00925406.1
(22) Date de dépôt: 05.05.2000
(51) Int. Cl.: C10L 3/02

(54) **MELANGE GAZEUX COMBUSTIBLE ET SON UTILISATION EN OXYCOUPAGE**
BRENNBARES GASGEMISCH UND SEINE VERWENDUNG IM BRENNSCHNEIDEN
COMBUSTIBLE GAS MIXTURE AND USE THEREOF IN GAS CUTTING OPERATIONS

(30) Priorité: 12.05.1999 FR 9906090
(43) Date de publication de la demande: 10.04.2002
(73) Titulaire: L'air Liquide, S.A. à Directoire et Conseil de Surveillance pour l'Etude et l'Exploitation des Procédés Georges Claude, 75321 Paris Cedex 07 (FR)
(72) Inventeur: GRUNDMANN, Joachim, F-93100 Montreuil (FR)
(74) Mandataire: Pittis, Olivier
(86) Numéro de dépôt international: FR0001228
(87) Numéro de publication internationale: WO00070000

(56) Documents cités:
- EP-A- 0 313 176
- EP-A- 0 895 026
- BE-A- 405 319
- FR-A- 2 128 925
- US-A- 1 528 765
- US-A- 1 528 766
- US-A- 3 796 554
- US-A- 3 982 883

## Description

La présente invention concerne un mélange gazeux ternaire contenant des quantités contrôlées de propane, de butane et d'acétylène, utilisable dans une opération d'oxycoupage.

De manière connue, une opération d'oxycoupage consiste à réaliser une découpe avec un mélange de combustion d'une tôle ou analogue en un matériau métallique contenant une forte proportion de fer, par exemple de l'acier.

A cette fin, de nombreux gaz ou mélanges gazeux peuvent être utilisés en tant que gaz combustible, alors qu'on emploie usuellement de l'oxygène ou un mélange gazeux riche en oxygène en tant que gaz carburant.

Le gaz combustible et le gaz carburant sont mélangés l'un à l'autre pour générer le mélange gazeux de combustion qui alimente un brûleur, c'est-à-dire la buse d'un chalumeau d'oxycoupage par exemple.

A titre d'exemple, on peut citer le document EP-A-895026 qui décrit un procédé d'oxycoupage mettant en oeuvre un gaz combustible choisi parmi le propane, le Crylène™. le Tétrène™ et l'acétylène et un gaz carburant choisi parmi l'oxygène et l'air.

Cependant, les mélanges gazeux combustibles existants conduisent à des temps de préchauffage de la tôle à couper relativement longs, c'est-à-dire pouvant atteindre 20 secondes et plus, ce qui n'est pas acceptable du point de vue industriel, car cela a un effet négatif sur la productivité.

Le but de la présente invention est donc de tenter de pallier le problème susmentionné, c'est-à-dire de proposer un mélange gazeux combustible utilisable dans une opération d'oxycoupage, lequel mélange gazeux conduit à des temps de préchauffage avant coupage proprement dit nettement inférieurs à ceux obtenus avec les mélanges gazeux classiquement utilisés.

L'invention concerne alors un mélange gazeux ternaire combustible constitué de :
. 10 à 40% d'acétylène
. 10 à 50% de butane, et
. 10 à 80% de propane

De préférence, le mélange gazeux contient :
. 15 à 30% d'acétylène
. 14 à 43% de butane, et
. 27 à 71% de propane

Préférentiellement, le mélange gazeux contient :
. 20 à 30% d'acétylène
. 14 à 40% de butane, et
. 30 à 66% de propane

Selon l'invention, le butane est de l'iso-butane, du n-butane ou un mélange d'iso-butane et de n-butane.

De préférence, le rapport de la proportion de butane à la proportion de propane est d'au moins 0,25 de préférence de 0,25 à 0,66, et/ou la proportion de butane est inférieure ou égale à la proportion d'acétylène.

Avantageusement, la proportion d'acétylène est comprise entre 20 et 30%.

L'invention concerne aussi un récipient, en particulier une bouteille de gaz contenant un tel mélange gazeux ternaire et l'utilisation dudit mélange gazeux ternaire dans une opération d'oxycoupage, en tant que gaz combustible destiné à être mélangé à une proportion souhaitée d'oxygène ou d'un mélange gazeux contenant de l'oxygène, tel l'air.

De préférence, on réalise, sur site d'utilisation, un mélange gazeux de combustion en mélangeant des proportions désirées d'un mélange gazeux ternaire selon l'invention et d'oxygène ou d'un gaz contenant de l'oxygène, de préférence le mélange gazeux de combustion est réalisé dans un mélangeur de gaz ou directement dans une buse ou un brûleur.

L'invention va être mieux comprise à l'aide des exemples ci-après, donnés à titre illustratif mais non limitatif.

### Exemples

Dans les exemples 1 à 3 ci-après, des mélanges gazeux ternaires selon l'invention ont été utilisés en tant que gaz combustible dans une opération d'oxycoupage d'une tôle métallique de 20 mm d'épaisseur.

Par ailleurs, le gaz carburant utilisé est de l'oxygène.

Pour chaque mélange gazeux, on a déterminé le temps de préchauffage, c'est-à-dire la durée nécessaire à la réalisation d'un préchauffage efficace de la tôle à couper.

Ensuite, on a comparé le temps de préchauffage nécessaire lors de l'utilisation, en tant que gaz carburant, d'un mélange gazeux selon l'invention aux temps de préchauffage nécessaires lors de la mise en oeuvre, dans les mêmes conditions, de butane ou, selon le cas, de propane.

### Exemple 1 :

Le mélange gazeux ternaire contient :
- 30% d'acétylène
- 28% de butane
- 42% de propane

Le rapport de la proportion de butane à celle de propane est de 0,66.

Les résultats obtenus montrent que la mise en oeuvre de ce mélange gazeux ternaire conduit à un gain de temps de préchauffage de 60% par rapport au butane et de 43% par rapport au propane.

### Exemple 2 :

Le mélange gazeux ternaire contient :
- 25% d'acétylène
- 22,5% de butane
- solde de propane

Le rapport de la proportion de butane à celle de propane est de 0,43.

Les résultats obtenus montrent que la mise en oeuvre de ce mélange gazeux ternaire conduit à un gain de temps de préchauffage de 65% par rapport au butane et de 45% par rapport au propane.

### Exemple 3 :

Le mélange gazeux ternaire contient :
- 20% d'acétylène
- 16% de butane
- 64% de propane

Le rapport de la proportion de butane à celle de propane est de 0,25.

Les résultats obtenus montrent que la mise en oeuvre de ce mélange gazeux ternaire conduit à un gain de temps de préchauffage de 63% par rapport au butane et de 40% par rapport au propane.

Au vu des exemples 1 à 3, il apparaît clairement qu'un mélange gazeux ternaire selon l'invention conduit à des résultats inattendus, à savoir des gains de 40 à 65% du temps de préchauffage, par rapport à l'utilisation de butane ou de propane en tant que gaz combustibles.

## Revendications

1. Mélange gazeux ternaire combustible constitué de :
. 10 à 40% d'acétylène,
. 10 à 50% de butane, et
. 10 à 80% de propane.

2. Mélange selon la revendication 1, **caractérisé en ce qu'**il est constitué de :
. 15 à 30% d'acétylène,
. 14 à 43% de butane, et
. 27 à 71% de propane.

3. Mélange selon l'une des revendications 1 ou 2, **caractérisé en ce qu'**il est constitué de :
. 20 à 30% d'acétylène,
. 14 à 40% de butane, et
. 30 à 66% de propane.

4. Mélange selon l'une des revendication 1 à 3, **caractérisé en ce que** le butane est de l'iso-butane, du n-butane ou un mélange d'iso-butane et de n-butane.

5. Mélange selon l'une des revendications 1 à 4, **caractérisé en ce que** le rapport de la proportion de butane à la proportion de propane est d'au moins 0,25, de préférence de 0,25 à 0,66, et/ou **en ce que** la proportion de butane est inférieure ou égale à la proportion d'acétylène.

6. Mélange selon l'une des revendications 1 à 5, **caractérisé en ce que** la proportion d'acétylène est comprise entre 20 et 30%.

7. Récipient, en particulier une bouteille de gaz, contenant un mélange ternaire selon l'une des revendications 1 à 6.

8. Utilisation d'un mélange gazeux ternaire selon l'une des revendications 1 à 6 en tant que mélange gazeux combustible dans une opération d'oxycoupage.

9. Utilisation selon la revendication 8, dans laquelle le mélange gazeux ternaire selon l'une des revendications 1 à 6 est mélangé à une proportion souhaitée d'oxygène ou d'un mélange gazeux contenant de l'oxygène.

10. Utilisation selon l'une des revendications 8 ou 9, dans laquelle on réalise, sur site d'utilisation, un mélange gazeux de combustion en mélangeant des proportions désirées d'un mélange gazeux ternaire selon l'une des revendications 1 à 6 et d'oxygène ou d'un gaz contenant de l'oxygène, de préférence le mélange gazeux de combustion est réalisé dans un mélangeur de gaz ou directement dans une buse ou un brûleur.

## Patentansprüche

1. Brennbares ternäres Gasgemisch aus:
10 bis 40% Acetylen,
10 bis 50% Butan und
10 bis 80% Propan.

2. Gemisch nach Anspruch 1, **dadurch gekennzeichnet, daß** es aus
15 bis 30% Acetylen,
14 bis 43% Butan und
27 bis 71% Propan
besteht.

3. Gemisch nach Anspruch 1 oder 2, **dadurch gekennzeichnet, daß** es aus
20 bis 30% Acetylen,
14 bis 40% Butan und
30 bis 66% Propan
besteht.

4. Gemisch nach einem der Ansprüche 1 bis 3, **dadurch gekennzeichnet, daß** es sich bei dem Butan um Isobutan oder n-Butan oder ein Gemisch aus Isobutan und n-Butan handelt.

5. Gemisch nach einem der Ansprüche 1 bis 4, **dadurch gekennzeichnet, daß** das Verhältnis von Butananteil zu Propananteil mindestens 0,25 und vorzugsweise 0,25 bis 0,66 beträgt und/oder der Butananteil kleiner gleich dem Acetylenanteil ist.

6. Gemisch nach einem der Ansprüche 1 bis 5, **dadurch gekennzeichnet, daß** der Acetylenanteil zwischen 20 und 30% liegt.

7. Behälter, insbesondere Gasflasche, enthaltend ein ternäres Gemisch nach einem der Ansprüche 1 bis 6.

8. Verwendung eines ternären Gasgemischs nach einem der Ansprüche 1 bis 6 als brennbares Gasgemisch bei einem Brennschneidevorgang.

9. Verwendung nach Anspruch 8, bei der das ternäre Gasgemisch nach einem der Ansprüche 1 bis 6 mit einem gewünschten Anteil an Sauerstoff oder einem sauerstoffhaltigen Gasgemisch vermischt wird.

10. Verwendung nach Anspruch 8 oder 9, bei dem am Einsatzort ein Brenngasgemisch hergestellt wird, indem man ein ternäres Gasgemisch nach einem der Ansprüche 1 bis 6 und Sauerstoff oder ein sauerstoffhaltiges Gas in den gewünschten Anteilen vermischt, wobei man das Brenngasgemisch vorzugsweise in einem Gasmischer oder direkt in einer Düse oder einem Brenner herstellt.

## Claims

1. Combustible ternary gas mixture consisting of:
10 to 40% acetylene;
10 to 50% butane; and
10 to 80% propane.

2. Mixture according to Claim 1, **characterized in that** it consists of:
15 to 30% acetylene;
14 to 43% butane; and
27 to 71% propane.

3. Mixture according to either of Claims 1 and 2, **characterized in that** it consists of:
20 to 30% acetylene;
14 to 40% butane; and
30 to 66% propane.

4. Mixture according to one of Claims 1 to 3, **characterized in that** the butane is isobutane or n-butane, or a mixture of isobutane and n-butane.

5. Mixture according to one of Claims 1 to 4, **characterized in that** the ratio of the proportion of butane to the proportion of propane is at least 0.25, preferably from 0.25 to 0.66, and/or **in that** the proportion of butane is less than or equal to the proportion of acetylene.

6. Mixture according to one of Claims 1 to 5, **characterized in that** the proportion of acetylene is between 20 and 30%.

7. Container, in particular a gas bottle, containing a ternary gas mixture according to one of Claims 1 to 6.

8. Use of a ternary gas mixture according to one of Claims 1 to 6 as combustible gas mixture in an oxycutting operation.

9. Use according to Claim 8, in which the ternary gas mixture according to one of Claims 1 to 6 is mixed with a desired proportion of oxygen or of a gas mixture containing oxygen.

10. Use according to either of Claims 8 and 9, in which a combustion gas mixture is produced, on the site of use, by mixing desired proportions of a ternary gas mixture according to one of Claims 1 to 6 with oxygen or with a gas containing oxygen, the combustion gas mixture preferably being produced in a gas mixer or directly in a nozzle or a burner.
